# FASCICULE DE BREVET EUROPEEN

(11) **EP 1 029 940 B1**
(45) Date de publication et mention de la délivrance du brevet: **27.10.2004**
(21) Numéro de dépôt: 00400358.8
(22) Date de dépôt: 09.02.2000
(51) Int. Cl.: C23C 2/12

(54) **Procédé d'aluminiage d'acier permettant d'obtenir une couche d'alliage interfaciale de faible epaisseur**
Verfahren zur Aluminisierung von Stahl zum Erzeugen einer dünnen Grenzflächenschicht
Method of aluminizing steel for obtaining a thin interfacial layer

(30) Priorité: 18.02.1999 FR 9902050
(43) Date de publication de la demande: 23.08.2000
(73) Titulaire: Usinor, 92800 Puteaux (FR)
(72) Inventeur: Guesdon, Philippe, 75018 Paris (FR); Godin, Jean-Pierre, 60140 Mogneville (FR); Lesueur, Eric, 60130 Saint Just en Chaussee (FR)
(74) Mandataire: Browaeys, Jean-Philippe

(56) Documents cités:
- EP-A- 0 496 678
- EP-A- 0 760 399
- FR-A- 1 456 754
- US-A- 1 409 017
- US-A- 2 235 729
- US-A- 3 058 206
- US-A- 5 447 754
- PATENT ABSTRACTS OF JAPAN vol. 003, no. 079 (C-051), 6 juillet 1979 (1979-07-06) & JP 54 053632 A (KOBE STEEL LTD), 27 avril 1979 (1979-04-27)

## Description

L'invention concerne un procédé d'aluminiage d'acier comprenant une étape de trempage de la pièce d'acier à revêtir dans un bain liquide contenant essentiellement de l'aluminium.

Lorsqu'on utilise ce procédé par trempage, le revêtement qu'on obtient sur l'acier est généralement stratifié en plusieurs couches, dont notamment :
- une couche interfaciale ou interne, au contact de l'acier, essentiellement composée d'un ou plusieurs alliages à base d'aluminium du bain et de fer de l'acier ; on l'appelle également couche alliée ;
- et une couche externe, généralement plus épaisse, comprenant essentiellement une phase principale à base d'aluminium.

La couche interne d'alliage ayant un comportement fragile, on cherche généralement à limiter son épaisseur.

Pour limiter l'épaisseur de cette couche d'alliage, on utilise généralement des bains de trempage contenant un inhibiteur d'alliation entre l'aluminium et l'acier.

Le silicium est l'inhibiteur d'alliation le plus couramment utilisé ; pour être efficace, sa concentration pondérale dans le bain de trempage est généralement comprise entre 3 et 13%.

Dans les procédés d'aluminiage en continu, les bains de trempage sont saturés en fer, du fait de la dissolution de l'acier dans le bain ; cette saturation conduit à la formation bien connue de mattes ; le bain liquide est alors en équilibre avec la phase solide de ces mattes.

Dans les conditions habituelles d'aluminiage, les deux couches principales déjà citées qui forment le revêtement aluminié peuvent alors être décrites plus précisément :
- la couche interfaciale alliée est essentiellement composée d'une phase dite τ5 et/ou d'une phase dite τ6 ; selon les conditions d'aluminiage, elle peut se subdiviser en plusieurs sous-couches alliées, notamment dans le cas de l'invention exposée ci-après.
- la couche externe est essentiellement composée d'aluminium sous forme de larges dendrites ; ces dendrites sont saturées en fer, et, le cas échéant, en silicium en solution solide.

La phase τ5 a une structure hexagonale et cristallise donc sous forme de grains globulaires ; elle est parfois appelée α_{H} ou H ; la teneur en fer de cette phase est généralement comprise entre 29 et 36% en poids ; la teneur en silicium de cette phase est généralement comprise entre 6 et 12% en poids ; le solde se compose essentiellement d'aluminium ; la composition chimique correspond approximativement à la formule Fe₃Si₂Al₁₂.

La phase τ6 a une structure monoclinique et cristallise donc sous forme de grains plats et allongés ; elle est parfois appelée β ou M ; la teneur en fer de cette phase est généralement comprise entre 26 et 29% en poids ; la teneur en silicium de cette phase est généralement comprise entre 13 et 16% en poids ; le solde se compose essentiellement d'aluminium ; la composition chimique correspond approximativement à la formule Fe₂Si₂Al₉ .

La figure 1 représente en trois dimensions, dans une partie du diagramme ternaire Al-Si-Fe, les variations - axe vertical - de la température d'équilibre d'une phase liquide avec différentes phases solides dénommées comme suit : FeAl₃ ≡ θ , Fe₃Si₂Al₁₂ ≡ τ₅, Fe₂Si₂Al₉ ≡ τ₆ , FeSiAl₃ ≡ τ2 , FeSi₂Al₄ ≡ δ , Al ≡ aluminium , Si ≡ silicium, et d'autres phases moins importantes comme τ3, τ4.

La phase θ joue un rôle important dans l'invention présentée ci-après ; sa structure est monoclinique ; elle peut contenir jusqu'à 6% en poids de silicium en solution solide ; la composition chimique correspond donc approximativement à la formule FeAl₃ .

Sur la figure 1, Si = 0% et Fe = 0% signifie Al = 100% ; cette figure permet donc d'établir la nature des phases solides qui sont susceptibles d'être en équilibre avec un bain d'aluminiage à l'état liquide, en fonction de la composition de ce bain, et de connaître la température de ce bain à l'équilibre.

La figure 2 est une projection de la figure 1 ; on déduit approximativement la température d'équilibre liquide-solide à l'aide des courbes isothermes ; l'intervalle de température entre chaque courbe est de 20°C.

Le tableau I récapitule la composition possible des phases θ, τ5 et τ6.

**Tableau I -**

| Composition du bain et des principales phases obtenues après solidification du revêtement d'aluminium | | | |
|---|---|---|---|
| Composition : % massique | Al | Si | Fe |
| Bain | >86% | 3 à 13% | saturation (*ex. : 3%*) |
| *Eutectique* | *87* | *12,2* | *0,8* |
| Phase τ6 | 55 à 61 | 13 à 16 | 26 à 29 |
| Phase τ5 | 55 à 62 | 6 à 12 | 29 à 36 |
| Phase θ | 52 à 64 | 0 à 6% | 36 à 42 |

On a fait figurer sur ce tableau I l'eutectique Al-Si-Fe dont la température de fusion est de 578°C.

La couche interne interfaciale du revêtement à base d'aluminium est donc fragile ; elle a donc tendance à se fissurer lors de la mise en forme des pièces aluminiées, notamment des tôles ; ces fissurations entraînent une diminution de la protection contre la corrosion apportée par le revêtement ; pour obtenir des revêtements aluminiés plus résistants à la fois à la mise en forme et à la corrosion, on cherche donc à limiter l'épaisseur de cette couche interfaciale.

L'invention a donc pour but, dans un procédé d'aluminiage de ce type, de limiter l'épaisseur de la couche interfaciale.

Selon l'art antérieur, pour parvenir à ce but, on procède classiquement en respectant les deux conditions suivantes :
1- tremper la pièce d'acier à revêtir à une température aussi basse que possible, de manière à limiter la croissance de la couche d'alliage interfacial ;
2- utiliser un bain liquide d'aluminiage dont la composition correspond, à l'équilibre liquide-solide, au domaine d'existence des phases solides τ₆ ou τ₅.

La condition 2 conduit à utiliser des bains dont la teneur en silicium est supérieure à 7,5%, de préférence de l'ordre de 9% (voir figure 1 et 2).

Ainsi, selon le document EP 0 760 399 (NISSHIN STEEL) et plus particulièrement selon le document JP 4 176 854 - A (NIPPON STEEL), dans une procédé d'aluminiage en continu de bande d'acier, il est conseillé d'immerger la bande à une température inférieure à la température moyenne du bain : ainsi, pour un bain contenant 9% de silicium dont la température est en général comprise entre 650 et 680°C, la température d'immersion de la bande sera au maximum de 640°C.

Le demandeur a déterminé des conditions différentes de celles de l'art antérieur qui permettent d'aboutir à une épaisseur sensiblement plus faible de couche interfaciale et qui vont à l'encontre des présupposés sous-jacents aux procédés classiques de l'art antérieur.

Dans le but d'obtenir une épaisseur de couche interfaciale encore plus faible pour que le revêtement aluminié résiste mieux à la fois à la corrosion et à la fissuration, l'invention a pour objet un procédé d'aluminiage d'une pièce d'acier comprenant une étape dans laquelle on trempe la pièce dans un bain liquide à base d'aluminium, caractérisé en ce que la composition et la température moyenne de ce bain d'une part, la température d'immersion de cette pièce dans le bain d'autre part, sont adaptées pour obtenir, dans la zone d'immersion de cette pièce, une température et une composition locales de bain permettant un équilibre avec la phase solide dite θ dont la composition correspond approximativement à la formule chimique FeAl₃.

L'invention peut également présenter une ou plusieurs des caractéristiques suivantes :
- la composition et la température moyenne de ce bain sont adaptées pour être en équilibre avec la phase dite τ5 ou la phase dite τ6, de préférence avec la phase τ6.
- ce bain liquide est saturé en fer.
- la température d'immersion de cette pièce est supérieure à la température du bain.
- si la teneur en silicium dans le bain est de 8% environ, ladite température d'immersion est comprise entre 700 et 740°C, de préférence égale à environ 720°C.
- si la teneur en silicium dans le bain est de 9% environ, ladite température d'immersion est comprise entre 720 et 765°C, de préférence égale à environ 730°C.
- si la teneur en silicium dans le bain est de 9,5% environ, ladite température d'immersion est comprise entre 740 et 760°C, de préférence égale à environ 740°C.

L'invention a également pour objet une tôle d'acier aluminiée dont le revêtement aluminié comprend une couche d'alliage Al-Fe-Si et une couche superficielle d'aluminium, susceptible d'être obtenue par le procédé selon l'invention, caractérisé en ce que ladite couche d'alliage comprend, au contact du substrat d'acier, une sous-couche composée essentiellement de phase θ.

De préférence, l'épaisseur de cette couche alliée est inférieure ou égale à 3 µm.

L'invention sera mieux comprise à la lecture de la description qui va suivre, donnée à titre d'exemple non limitatif, et en référence aux figures annexées sur lesquelles :
- la figure 1 représente, en trois dimensions, dans une partie du diagramme ternaire Al-Si-Fe, les variations - axe vertical gradué en °C - de la température d'équilibre d'une phase liquide avec différentes phases solides d'aluminium, de silicium ou d'alliages AI-Si-Fe ; sur les axes horizontaux, sont reportés le pourcentage pondéral en Si d'une part (de 0 à 40%), et le pourcentage pondéral en Fe d'autre part (de 0 à 30%), le complément du ternaire étant de l'aluminium.
- la figure 2 est une projection de la figure 1, où les températures d'équilibre liquide-solide sont représentées à l'aide de courbes isothermes distantes de 20°C ; l'axe horizontal représente le pourcentage pondéral en silicium (« weight percentage silicon » en langue anglaise) gradué de 0 à 20%, l'axe oblique gauche représente le pourcentage pondéral en fer (« weight percentage iron» en langue anglaise) gradué de 0 à 14%, le complément du ternaire étant de l'aluminium (Al).

On va maintenant décrire le procédé d'aluminiage selon l'invention dans le cadre du revêtement en continu d'une bande d'acier.

L'installation d'aluminiage comporte d'une manière classique des moyens de nettoyage, des moyens de recuit, des moyens de trempage dans un bain d'aluminiage, des moyens d'essorage de la couche à base d'aluminium entraînée par la bande à la sortie du bain, des moyens de refroidissement et des moyens pour faire défiler la bande en continu dans l'installation.

Pour procéder à l'aluminiage, on utilise, comme dans l'art antérieur, un bain dont la composition correspond au domaine d'existence de la phase τ6 ou τ5 (condition 2 ci-dessus).

Selon l'invention, la température de la bande au moment où elle rentre dans le bain, ou température d'immersion de la bande, est supérieure à la température moyenne du bain.

Comme la bande pénètre alors dans le bain à une température supérieure à celle de l'équilibre avec la phase τ6 ou τ5, elle provoque un échauffement local du bain dans la zone d'immersion de la bande ; cet échauffement local entraîne une dissolution de ferrite superficielle de la bande et un enrichissement en fer de la zone d'immersion.

Selon l'invention, la température et l'enrichissement en fer de la zone d'immersion doivent être suffisamment élevées pour que, dans cette zone, la phase solide susceptible d'être en équilibre avec la phase liquide corresponde à la phase θ ≡ FeAl₃ ; de la sorte, dans la zone d'immersion, la première sous-couche solide se déposant sur la bande d'acier correspond à la phase FeAl₃ ≡ θ.

Ainsi, la zone d'immersion est donc une zone du bain qui est, localement, en équilibre avec la phase θ ; cette zone d'immersion correspond à une zone qui s'étend :
- en épaisseur, jusqu'à une distance de 30 µm environ de la surface de la bande
- en longueur, le long de la bande, entre, d'une part, le niveau de début de contact direct entre la surface solide de l'acier et le bain liquide et, d'autre part, le niveau où commence à se solidifier une couche interfaciale classique composée de phase τ5 ou τ6 par dessus la première sous-couche de phase θ propre à l'invention.

Ainsi, en poursuivant sa progression dans le bain après la zone d'immersion, la bande se refroidit jusqu'à la température moyenne du bain qui correspond à la température d'équilibre avec la phase solide τ5 ou τ6 ; ainsi, sur la première sous-couche de phase θ, se forme alors la couche interfaciale classique principale de l'art antérieur, composée de phase τ5 ou τ6.

En sortie de bain, d'une manière classique, la bande en défilement entraîne une couche qui est essorée et se solidifie au refroidissement ; on obtient alors la bande aluminée selon l'invention dont la couche alliée interfaciale comprend, au contact de l'acier, une sous-couche essentiellement composée de phase θ.

Au niveau du procédé, la caractéristique principale de l'invention porte sur une température d'immersion de bande à la fois :
- suffisamment élevée pour que le premier composé solide à se former au contact de l'acier cristallise selon la phase θ,
- suffisamment faible pour limiter l'épaisseur de la couche alliée interfaciale.

Alors que les températures d'immersion selon l'invention sont largement supérieures à celles que l'on pratique dans l'art antérieur lorsqu'on souhaite limiter l'épaisseur de la couche alliée interfaciale, on constate, contre toute attente, que la couche interfaciale alliée obtenue présente une épaisseur beaucoup plus faible que dans l'art antérieur.

La bande aluminée selon l'invention résiste par conséquent beaucoup mieux à la fois à la corrosion et à la fissuration.

Sans vouloir se limiter à aucune explication définitive de l'invention, il semblerait que, parmi les phases alliées, la phase θ soit la plus rapide à pouvoir se former sur la bande en début d'immersion, que cette formation rapide permet de limiter la quantité de ferrite qui passe en solution dans le bain, ce qui limite également l'épaisseur de la couche alliée.

Par rapport à l'enseignement du document EP 0 760 399 déjà cité, selon lequel il convient de raccourcir la durée d'immersion et/ou la durée entre la sortie du bain et la fin de solidification du revêtement, l'invention ajoute une condition adaptée pour former en priorité la phase θ sur le substrat.

L'invention est applicable aux tôles à froid et aux tôles à chaud, à tous les types d'acier aluminiables au trempé :
- aciers au carbone de type IF (voir exemple 1), aciers calmés aluminium, microalliés ou multiphasés comme les aciers dits « Dual Phase », ou « TRIPES » ;
- aciers ferritiques comprenant entre 0,5% et 20% en poids de chrome, notamment les aciers inoxydables comprenant généralement entre 6% et 20% de chrome.

Les aciers utilisables peuvent aussi contenir des éléments d'alliation comme Ti entre 0,1% et 1% en poids, et Al entre 0,01 % et 0,1% en poids, par exemple l'acier inoxydable ferritique référencé AISI 409 ; d'autres éléments d'addition adaptés à des propriétés recherchées et/ou d'autres éléments résiduels peuvent être présents dans ces aciers ; lorsque l'acier contient ces éléments d'alliation, d'addition et/ou résiduels, le revêtement obtenu sur la tôle est généralement enrichi en ces éléments.

Dans le cas de l'aluminiage d'un acier contenant au moins 0,5% en poids de chrome, l'invention permet de limiter, au sein de la couche superficielle à base d'aluminium du revêtement, l'apparition de phases enrichies en chrome ; ces phases sont apparentées à la phase τ5 déjà décrite, contiennent la même proportion de Si que cette phase τ5, contiennent plus de 5% en poids de chrome, généralement entre 6% et 17% de chrome; la présence de cette phase dans la couche superficielle du revêtement est préjudiciable à la qualité du revêtement ; l'invention permet de limiter sinon de supprimer cette phase dans la couche superficielle du revêtement.

Avantageusement, dans le procédé d'aluminiage selon l'invention, comme la bande à revêtir est à une température supérieure à celle du bain, on peut se servir de la bande pour réchauffer le bain, pour compenser les pertes thermiques du bain, pour maintenir le bain à la température souhaitée.

En termes de bilan énergétique, ce procédé est avantageux, puisque dans la succession des étapes par lesquelles passe la bande - recuit, refroidissement à la température d'immersion, trempé, essorage, refroidissement pour solidification - on effectue un refroidissement après recuit moins important que dans l'art antérieur.

De préférence, pour mettre en oeuvre le procédé, on utilise un bain dont la composition et la température moyenne sont adaptées pour être en équilibre avec la phase τ6 ; on constate que les mattes qui résultent de ces bains sont moins gênantes au niveau de la qualité du revêtement obtenu que les mattes qui résultent d'autres bains, notamment ceux dont la composition et la température moyenne sont adaptées pour être en équilibre avec la phase τ5.

Pour procéder selon cette variante, il suffit, selon les indications fournies par la figure 2, d'augmenter la teneur en silicium et/ou d'abaisser la température moyenne du bain.

Pour la mise en oeuvre de l'invention, on se basera sur les diagrammes de phase correspondant à la nuance d'acier utilisée, car les frontières entre les domaines d'existence de phases représentés sur les diagrammes des figures 1 et 2 peuvent varier selon la nuance d'acier utilisé, par exemple selon la teneur en chrome.

Les exemples suivants illustrent l'invention.

### Exemple 1 :

Cet exemple a pour but d'illustrer l'invention dans le cas de l'aluminiage en continu d'une bande d'acier de nuance IF-Ti (« IF » signifie « Interstitial Free » en langue anglaise, « Ti » signifie que le carbone de l'acier est bloqué par du titane) dans un bain d'aluminiage classique saturé en fer, contenant 9% en poids de silicium et maintenu à la température moyenne de 675°C environ.

Dans ces conditions, le bain se saturant naturellement en fer jusqu'à l'apparition de mattes solides, la phase liquide du bain est en équilibre avec la phase solide τ5 ≡ Fe₃Si₂Al₁₂.

Sur cette bande d'acier, on procède à différents essais d'aluminiage dans des conditions en tous points identiques sauf la température d'immersion de la bande ; la durée cumulée de l'immersion dans le bain et de la solidification du revêtement est de l'ordre de 13 secondes.

Sur les échantillons aluminiés obtenus, on évalue, d'une manière classique, l'épaisseur de la couche interfaciale alliée du revêtement ; on procède par exemple par observations métallographiques sur des coupes de ces échantillons.

Le tableau II récapitule les résultats obtenus en fonction de la température d'immersion.

**Tableau II -**

| Épaisseur en fonction de la température de bande à l'immersion. | | | | | |
|---|---|---|---|---|---|
| Température de bande: | 675°C | 720°C | 730°C | 750°C | 765°C |
| Épaisseur de la couche alliée (µm) | 5-6 | 6-7 | 2-3 | 4-5 | 7 |

Sur la base des enseignements de l'art antérieur, en vue d'obtenir une épaisseur de couche interfaciale alliée aussi faible que possible, on aurait trempé la bande à une température inférieure ou égale à 675°C (= température du bain).

Selon l'invention illustrée par ces résultats, en vue du même objectif, il convient au contraire de tremper la bande à une température supérieure à 720°C et inférieure 765°C, de préférence de l'ordre de 730°C.

En se reportant aux figures 1 et 2, on vérifie bien que, pour cette teneur en silicium (9%), cette plage de température correspond bien au domaine d'équilibre du bain saturé en fer avec la phase solide θ.

Lorsque l'on procède dans cette plage de température, notamment à 730°C, en sortie d'aluminiage, on obtient alors une tôle revêtue dont la couche alliée interfaciale présente une sous-couche composée essentiellement de phase θ directement en contact avec l'acier , le reste de la couche alliée comprenant essentiellement de la phase τ5 comme dans l'art antérieur ; globalement, l'épaisseur totale de la couche alliée est beaucoup plus faible que dans l'art antérieur puisque l'on parvient, selon les résultats ci-dessus, à une épaisseur moyenne inférieure ou égale à 3 µm.

### Exemple 2 :

On procède comme dans l'exemple 1 à la différence près que le bain contient cette fois 8 % en poids de silicium et que sa température est maintenue à environ 650°C ; la durée cumulée de l'immersion dans le bain et de la solidification du revêtement est cette fois de l'ordre de 11 secondes.

Le tableau III récapitule les résultats obtenus en fonction de la température d'immersion.

**Tableau III -**

| Épaisseur en fonction de la température de bande à l'immersion. | | | | | |
|---|---|---|---|---|---|
| Température de bande : | 650°C | 680°C | 720°C | 730°C | 740°C |
| Épaisseur de la couche alliée (µm) | 4 | 5 | 2-3 | 3 | >3 |

On constate cette fois que la température optimale d'immersion est comprise entre 680°C et 740°C, de préférence proche de 720°C ; selon la figure 2, pour atteindre le domaine d'existence de la phase θ , il conviendrait que la température soit supérieure ou égale à 700°C environ ; le domaine de température privilégié correspondrait donc à la plage 700-740°C.

### Exemple 3 :

On procède comme dans l'exemple 1 à la différence près que le bain contient cette fois 9,5 % en poids de silicium et que sa température est maintenue à environ 650°C ; la durée cumulée de l'immersion dans le bain et de la solidification du revêtement est cette fois de l'ordre de 10 secondes.

Le tableau IV récapitule les résultats obtenus en fonction de la température d'immersion.

**Tableau IV -**

| Épaisseur en fonction de la température de bande à l'immersion. | | | | | | |
|---|---|---|---|---|---|---|
| Température de bande (°C) | 650 | 700 | 715 | 740 | 750 | 760 |
| Épaisseur de la couche alliée (µm) | 5-6 | 5-6 | 7 | 3 | 5 | 7-8 |

On constate cette fois que la température optimale d'immersion est comprise entre 715°C et 760°C, de préférence proche de 740°C ; selon la figure 2, pour atteindre le domaine d'existence de la phase θ , il conviendrait que la température soit supérieure ou égale à 740°C environ ; le domaine de température privilégié correspondrait donc à la plage 740-760°C.

Le tableau V reprend les conclusions des exemples 1 à 3.

**Tableau V -**

| Température d'immersion en fonction de la teneur Si dans le bain. | | | |
|---|---|---|---|
| Teneur en Si dans bain | 8% | 9% | 9,5% |
| Domaine pratique de température d'immersion (°C) | 700-740 | 720-765 | 740-760 |
| Température optimale | 720°C | 730°C | 740°C |

## Revendications

1. Procédé d'aluminiage d'une pièce d'acier comprenant une étape dans laquelle on trempe la pièce dans un bain liquide à base d'aluminium, **caractérisé en ce que** pour former une première sous-couche de phase solide dite dont la composition correspond approximativement à la formule chimique FeAl₃, la composition et la température moyenne de ce bain d'une part, la température d'immersion de cette pièce dans le bain d'autre part, sont adaptées pour obtenir, dans la zone d'immersion de cette pièce, une température et une composition locales de bain permettant un équilibre avec ladite phase θ, et **en ce que** l'on forme une couche interfaciale composée de la phase dite τ5 ou la phase dite τ6 sur la première couche de phase θ, en poursuivant la progression de la pièce dans le bain après la zone d'immersion de telle sorte que la composition et la température moyenne dudit bain sont adaptées pour être en équilibre avec la phase τ5 ou la phase τ6.

2. Procédé selon la revendication 1 **caractérisé en ce que** ladite zone d'immersion s'étend :
- en épaisseur, jusqu'à une distance de 30 µm environ de la surface de la dite pièce,
- en longueur, le long de la surface de ladite pièce, entre, d'une part, le début du contact direct entre l'acier de ladite surface et le bain liquide et, d'autre part, le début de la solidification d'une couche interfaciale composée de phase τ5 ou τ6.

3. Procédé selon l'une des revendications 1 ou 2, **caractérisé en ce que** la composition et la température moyenne de ce bain sont adaptées pour être en équilibre avec la phase τ6.

4. Procédé selon l'une quelconque des revendications précédentes **caractérisé en ce que** ce bain liquide est saturé en fer.

5. Procédé selon l'une quelconque des revendications précédentes **caractérisé en ce que** la température d'immersion de cette pièce est supérieure à la température du bain.

6. Procédé selon l'une quelconque des revendications 1 à 5, **caractérisé en ce que**, si la teneur en silicium dans le bain est de 8% environ, ladite température d'immersion est comprise entre 700 et 740°C, de préférence égale à environ 720°C.

7. Procédé selon l'une quelconque des revendications 1 à 5, **caractérisé en ce que**, si la teneur en silicium dans le bain est de 9% environ, ladite température d'immersion est comprise entre 720 et 765°C, de préférence égale à environ 730°C.

8. Procédé selon l'une quelconque des revendications 1 à 5, **caractérisé en ce que**, si la teneur en silicium dans le bain est de 9,5% environ, ladite température d'immersion est comprise entre 740 et 760°C, de préférence égale à environ 740°C.

9. Utilisation du procédé selon l'une quelconque des revendications 1 à 8 pour l'aluminiage d'une pièce d'acier au carbone.

10. Utilisation du procédé selon l'une quelconque des revendications 1 à 8 pour l'aluminiage d'une pièce d'acier inoxydable.

11. Tôle d'acier aluminiée dont le revêtement aluminié comprend une couche d'alliage Al-Fe-Si et une couche superficielle à base d'aluminium, susceptible d'être obtenue par le procédé selon l'une quelconque des revendications 1 à 8, **caractérisé en ce que** ladite couche d'alliage comprend, au contact du substrat d'acier, une sous-couche composée essentiellement de phase θ.

12. Tôle selon la revendication 11 **caractérisé en ce que** l'épaisseur de la couche alliée est inférieure ou égale à 3 µm.

13. Tôle selon l'une quelconque des revendications 11 à 12 **caractérisé en ce que** ledit acier est un acier au carbone.

14. Tôle selon l'une quelconque des revendications 11 à 12 **caractérisé en ce que** ledit acier est un acier inoxydable.

## Patentansprüche

1. Verfahren zum Aluminieren eines Werkstücks aus Stahl, umfassend einen Schritt, bei dem man das Werkstück in ein schmelzflüssiges Aluminiumbad taucht, **dadurch gekennzeichnet, dass** zur Bildung einer ersten Unterschicht aus der Feststoffphase θ, deren Zusammensetzung in etwa der chemischen Formel FeAl₃ entspricht, einerseits die Zusammensetzung und die mittlere Temperatur des Bades, andererseits die Tauchtemperatur des Werkstücks in das Bad entsprechend angepasst werden, um in der Tauchzone des Werkstücks eine örtliche Temperatur und Zusammensetzung des Bades zu erhalten, die ein Gleichgewicht mit der Phase θ ermöglichen, und dass man eine Grenzflächenschicht bestehend aus der Phase τ5 oder der Phase τ6 auf der ersten Schicht aus der Phase **θ** bildet, indem die Führung des Werkstücks im Bad nach der Tauchzone fortgesetzt wird, derart, dass die Zusammensetzung und die mittlere Temperatur des Bades entsprechend angepasst werden, um mit der Phase τ5 oder der Phase τ6 im Gleichgewicht zu sein.

2. Verfahren nach Anspruch 1, **dadurch gekennzeichnet, dass** sich die Tauchzone wie folgt erstreckt:
- dickenmäßig in einem Abstand von bis zu etwa 30 µm von der Oberfläche des Werkstücks,
- längenmäßig längs der Oberfläche des Werkstücks, zwischen dem beginnenden direkten Kontakt zwischen dem Stahl der Oberfläche und dem schmelzflüssigen Bad einerseits und der beginnenden Erstarrung einer Grenzflächenschicht aus der Phase τ5 oder τ6 andererseits.

3. Verfahren nach einem der Ansprüche 1 oder 2, **dadurch gekennzeichnet, dass** die Zusammensetzung und die mittlere Temperatur des Bades entsprechend angepasst werden, um mit der Phase τ6 im Gleichgewicht zu sein.

4. Verfahren nach irgendeinem der vorhergehenden Ansprüche, **dadurch gekennzeichnet, dass** das schmelzflüssige Bad eisengesättigt ist.

5. Verfahren nach irgendeinem der vorhergehenden Ansprüche, **dadurch gekennzeichnet, dass** die Tauchtemperatur des Werkstücks höher ist als die Temperatur des Bades.

6. Verfahren nach irgendeinem der Ansprüche 1 bis 5, **dadurch gekennzeichnet, dass** bei einem Siliziumgehalt des Bades von etwa 8 % die Tauchtemperatur 700 bis 740°C, vorzugsweise etwa 720°C beträgt.

7. Verfahren nach irgendeinem der Ansprüche 1 bis 5, **dadurch gekennzeichnet, dass** bei einem Siliziumgehalt des Bades von etwa 9 % die Tauchtemperatur 720 bis 765°C, vorzugsweise etwa 730°C beträgt.

8. Verfahren nach irgendeinem der Ansprüche 1 bis 5, **dadurch gekennzeichnet, dass** bei einem Siliziumgehalt des Bades von etwa 9,5 % die Tauchtemperatur 740 bis 760°C, vorzugsweise etwa 740°C beträgt.

9. Verwendung des Verfahrens nach irgendeinem der Ansprüche 1 bis 8 zum Aluminieren eines Werkstücks aus Kohlenstoffstahl.

10. Verwendung des Verfahrens nach irgendeinem der Ansprüche 1 bis 8 zum Aluminieren eines Werkstücks aus rostfreiem Stahl.

11. Aluminiertes Stahlblech, dessen aluminierter Überzug eine Al-Fe-Si-Legierungschicht sowie eine Deckschicht auf Basis von Aluminium aufweist, welche mit dem Verfahren nach irgendeinem der Ansprüche 1 bis 8 hergestellt werden kann, **dadurch gekennzeichnet, dass** die Legierungsschicht eine mit dem Stahlsubstrat in Kontakt stehende Unterschicht aufweist, die im wesentlichen aus der Phase θ besteht.

12. Blech nach Anspruch 11, **dadurch gekennzeichnet, dass** die Dicke der Legierungsschicht kleiner oder gleich 3 µm ist.

13. Blech nach irgendeinem der Ansprüche 11 bis 12, **dadurch gekennzeichnet, dass** der Stahl ein Kohlenstoffstahl ist.

14. Blech nach irgendeinem der Ansprüche 11 bis 12, **dadurch gekennzeichnet, dass** der Stahl ein rostfreier Stahl ist.

## Claims

1. Process for aluminizing a steel workpiece, comprising a step in which the workpiece is dipped into a aluminium-based liquid bath, **characterized in that**, to form a first sublayer of solid phase called θ, the composition of which corresponds approximately to the chemical formula FeAl₃, the composition and the mean temperature of this bath, on the one hand, and the temperature at which this workpiece is immersed in the bath, on the other, are adapted in order to obtain, in the region of immersion of this workpiece, a local bath temperature and a local bath composition allowing equilibrium with said phase θ, and **in that** an interfacial layer, composed of the phase called τ5 or the phase called τ6, is formed on the first layer of phase θ , while the workpiece continues to progress through the bath after the immersion region in such a way that the composition and the mean temperature of said bath are adapted in order to be in equilibrium with the phase τ5 or the phase τ6.

2. Process according to claim 1, **characterized in that** said immersion region extends:
- in the thickness direction, to a distance of about 30 µm from the surface of said workpiece; and
- in the length direction, along the surface of said workpiece between, on the one hand, the start of direct contact between the steel of said surface and the liquid bath and, on the other hand, the start of solidification of an interfacial layer composed of the phase τ5 or τ6.

3. Process according to either of claims 1 and 2, **characterized in that** the composition and the mean temperature of this bath are adapted in order to be in equilibrium with the phase τ6.

4. Process according to any one of the preceding claims, **characterized in that** this liquid bath is saturated with iron.

5. Process according to any one of the preceding claims, **characterized in that** the immersion temperature of this workpiece is above the temperature of the bath.

6. Process according to any one of claims 1 to 5, **characterized in that**, if the silicon content in the bath is about 8%, said immersion temperature is between 700 and 740°C, preferably equal to about 720°C.

7. Process according to any one of claims 1 to 5, **characterized in that**, if the silicon content in the bath is about 9%, said immersion temperature is between 720 and 765°C, preferably equal to about 730°C.

8. Process according to any one of claims 1 to 5, **characterized in that**, if the silicon content in the bath is about 9.5%, said immersion temperature is between 740 and 760°C, preferably equal to about 740°C.

9. Use of the process according to any one of claims 1 to 8 for aluminizing a carbon steel workpiece.

10. Use of the process according to any one of claims 1 to 8 for aluminizing a stainless steel workpiece.

11. Aluminized steel sheet, the aluminized coating of which comprises an Al-Fe-Si alloy layer and an aluminium-based surface layer, which can be obtained by the process according to any one of claims 1 to 8, **characterized in that** said alloy layer includes, in contact with the steel substrate, a sublayer composed essentially of the phase θ.

12. Sheet according to claim 11, **characterized in that** the thickness of the alloyed layer is less than or equal to 3 µm.

13. Sheet according to either one of claims 11 and 12, **characterized in that** said steel is a carbon steel.

14. Sheet according to either one of claims 11 and 12, **characterized in that** said steel is a stainless steel.
